# EUROPÄISCHE PATENTSCHRIFT

(11) **EP 3 420 111 B1**
(45) Veröffentlichungstag und Bekanntmachung des Hinweises auf die Patenterteilung: **24.01.2024**
(21) Anmeldenummer: 17704171.2
(22) Anmeldetag: 25.01.2017
(51) Int. Cl.: C21D 8/00, C21D 1/673, C21D 1/19, C21D 9/00, C21D 1/34, C21D 1/667, C21D 1/62

(54) **VERFAHREN ZUR GEZIELTEN BAUTEILZONENINDIVIDUELLEN WÄRMEBEHANDLUNG**
PROCESS FOR TARGETED HEAT TREATMENT OF INDIVIDUAL COMPONENT ZONES
PROCÉDÉ DE TRAITEMENT THERMIQUE CIBLÉ SUR LES ZONES D'UNE PIÈCE

(30) Priorität: 23.02.2016 DE 102016202766
(43) Veröffentlichungstag der Anmeldung: 02.01.2019
(73) Patentinhaber: Schwartz GmbH, 52152 Simmerath (DE)
(72) Erfinder: WILDEN, Frank, 52152 Simmerath (DE); WINKEL, Jörg, 52385 Nideggen-Schmidt (DE); REINARTZ, Andreas, 52156 Monschau (DE)
(74) Vertreter: Keenway Patentanwälte Neumann Heine Taruttis
(86) Internationale Anmeldenummer: PCT/EP2017/051511
(87) Internationale Veröffentlichungsnummer: WO 2017/144217

(56) Entgegenhaltungen:
- EP-A1- 2 548 975
- EP-A1- 2 679 692
- EP-A2- 2 395 116
- DE-A1-102014 201 259
- DE-B3-102010 048 209
- DE-B3-102012 216 468
- KR-A- 20140 081 619
- "22nd IFHTSE Congress and European Conference on Heat Treatment 2015 Venice", , 16 April 2015 (2015-04-16), Retrieved from the Internet: URL:https://me-kono.eu/conferences/22nd-if htse-congress-european-conference-on-heat- treatment-2015-venice [retrieved on 2021-02-15]
- H. Altena ET AL: "Process technology and plant design for bainite hardening", La Metallurgia Italiana -n. 3 2016, 1 March 2016 (2016-03-01), XP055698902, Retrieved from the Internet: URL:http://www.aimnet.it/allpdf/pdf_pubbli /mar16/Altena.pdf [retrieved on 2020-05-27]
- ALTENA H ET AL: "Process technology and plant design for bainite hardening", EUROPEAN CONFERENCE ON HEAT TREATMENT 2015 AND 22ND IFHTSE CONGRESS, 20-22 MAY 2015, VENICE, ITALY, MILANO : AIM, 2015, IT , 20 May 2015 (2015-05-20), pages 1-9, XP009525676, ISBN: 978-88-98990-03-0 Retrieved from the Internet: URL:http://www.proceedings.com/35082.html

## Beschreibung

Die Erfindung betrifft ein Verfahren zur gezielten bauteilzonenindividuellen Wärmebehandlung eines Stahlbauteils.

In der Technik besteht bei vielen Anwendungsfällen in unterschiedlichen Branchen der Wunsch nach hochfesten Metallblechteilen bei geringem Teilegewicht.

Beispielsweise ist es in der Fahrzeugindustrie das Bestreben, den Kraftstoffverbrauch von Kraftfahrzeugen zu reduzieren und den CO₂-Ausstoß zu senken, dabei aber gleichzeitig die Insassensicherheit zu erhöhen. Es besteht daher ein stark zunehmender Bedarf an Karosseriebauteilen mit einem günstigen Verhältnis von Festigkeit zu Gewicht. Zu diesen Bauteilen gehören insbesondere A- und B-Säulen, Seitenaufprallschutzträger in Türen, Schweller, Rahmenteile, Stoßstangenfänger, Querträger für Boden und Dach, vordere und hintere Längsträger. Bei modernen Kraftfahrzeugen besteht die Rohkarosse mit einem Sicherheitskäfig üblicherweise aus einem gehärteten Stahlblech mit ca. 1.500MPa Festigkeit. Dabei werden vielfach Al-Si-beschichtete Stahlbleche verwendet. Zur Herstellung eines Bauteils aus gehärtetem Stahlblech wurde der Prozess des so genannten Presshärtens entwickelt. Dabei werden Stahlbleche zuerst auf Austenittemperatur erwärmt, dann in ein Pressenwerkzeug gelegt, schnell geformt und durch das wassergekühlte Werkzeug zügig auf weniger als Martensitstarttemperatur abgeschreckt. Dabei entsteht hartes, festes Martensitgefüge mit ca. 1.500MPa Festigkeit. Ein solcherart gehärtetes Stahlblech weist aber nur eine geringe Bruchdehnung auf. Die kinetische Energie eines Aufpralls kann deshalb nicht ausreichend in Verformungswärme umgesetzt werden.

Für die Automobilindustrie ist es daher wünschenswert, Karosseriebauteile herstellen zu können, die mehrere unterschiedliche Dehnungs- und Festigkeitszonen im Bauteil aufweisen, so dass eher feste Bereiche (im Folgenden erste Bereiche) einerseits, maximal dehnfähige Bereiche (im Folgenden zweite Bereiche) andererseits und zusätzlich einstellbar dehnfähige Bereiche (im Folgenden dritte Bereiche) in einem Bauteil vorliegen. Einerseits sind Bauteile mit hoher Festigkeit grundsätzlich wünschenswert, um mechanisch hoch belastbare Bauteile mit geringem Gewicht zu erhalten. Auf der anderen Seite sollen auch hochfeste Bauteile partiell weiche Bereiche haben können, womit die gewünschte, partiell erhöhte Deformierbarkeit im Crashfall erreicht wird. Nur damit kann die kinetische Energie eines Aufpralls abgebaut werden und so die Beschleunigungskräfte auf Insassen und das übrige Fahrzeug minimiert werden. Zudem erfordern moderne Fügeverfahren entfestigte Stellen, die das Fügen artgleicher oder unterschiedlicher Materialien ermöglichen. Oft müssen beispielsweise Falz- Crimp- oder Nietverbindungen zum Einsatz kommen, die verformbare Bereiche im Bauteil voraussetzen.

Weiche Randbereiche des Bauteils erlauben zudem einen Konturbeschnitt bereits im Werkzeug und können somit den aufwändigen Laserbeschnitt hinfällig werden lassen.

Dabei sollten die allgemeinen Ansprüche an eine Produktionsanlage weiterhin beachtet sein: so sollte es zu keiner Taktzeiteinbuße an der Presshärteanlage kommen, die Gesamtanlage sollte uneingeschränkt allgemein verwendet und schnell produktspezifisch umgerüstet werden können. Der Prozess sollte robust und wirtschaftlich sein und die Produktionsanlage nur minimalen Platz benötigen. Die Form und Kantengenauigkeit des Bauteils sollte hoch sein.

Ein Verfahren zur Herstellung eines pressgehärteten Formbauteils ist beispielsweise aus der EP 2 679 692 A1 bekannt. Dabei wird eine Platine vor dem Pressumformvorgang homogen auf eine Umformtemperatur von 450°C bis 700°C erwärmt. Nachfolgend werden einzelne Bereiche der Platine in einem Zeitraum von einigen Sekunden auf eine höhere Temperatur von bis zu oder auch mehr als 900°C erwärmt und anschließend die Umformung und Härtung vorgenommen.

In Altena H. et al.: "Process technology and plant design for bainite hardening", European Conference on Heat Treatment 2015 and 22nd IFHTSE Congress sind metallurgische Voraussetzungen, Prozesstechnologien, geeignete Materialien, geeignetes Equipment und Anwendungen für das Bainit-Härten beschrieben. Diese Technologie wird auch beschrieben in H. Altena et al.: "Process technology and plant design for bainite hardening", La Metallurgia Italiana -n. 3 2016. Die Veröffentlichung "22nd IFHTSE Congress and European Conference on Heat Treatment 2015 Venice" ist eine Übersicht über einen Kongress zum Thema Wärmebehandlung.

Bei allen bekannten Verfahren erfolgt die gezielte Wärmebehandlung des Bauteils in einem zeitintensiven Behandlungsschritt, der wesentlichen Einfluss auf die Taktzeit der gesamten Wärmebehandlungsvorrichtung hat.

Aufgabe der Erfindung ist es daher, ein Verfahren zur gezielten bauteilzonenindividuellen Wärmebehandlung eines Stahlbauteils anzugeben, wobei Bereiche unterschiedlicher Härte und Duktilität erzielbar sind, bei dem der Einfluss auf die Taktzeit der gesamten Wärmebehandlungsvorrichtung minimiert ist.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2 bis 8.

Das erfinderische Verfahren zur gezielten bauteilzonenindividuellen Wärmebehandlung eines Stahlbauteils ist in Anspruch 1 definiert..

Eine nicht von den Ansprüchen erfasste Wärmebehandlungsvorrichtung weist dazu einen ersten Ofen zur Aufheizung eines Stahlbauteils auf eine Temperatur unterhalb der AC3-Temperatur, eine Behandlungsstation und einen zweiten Ofen auf, wobei die Behandlungsstation eine Vorrichtung zum schnellen Aufheizen der ersten und dritten Bereiche sowie eine Vorrichtung zum schnellen Abkühlen eines oder mehrerer dritter Bereiche des Stahlbauteils aufweist und der zweite Ofen über eine Einrichtung zur Einbringung von Wärme aufweist.

In einer vorteilhaften Ausführungsform des Verfahrens wird die Wärmezufuhr im zweiten Ofen über Wärmestrahlung erreicht.

Ein Stahlbauteil wird zunächst in einen Ofen bis unterhalb der Austenitisierungstemperatur erwärmt. Danach erfolgt die unterschiedliche Behandlung der verschiedenen Bereiche in einer Behandlungsstation:
In der Behandlungsstation werden der oder die ersten Bereiche zunächst beispielsweise mit Hilfe eines Hochleistungslasers innerhalb weniger Sekunden auf eine Temperatur oberhalb AC3 gebracht, damit sich das Gefüge möglichst vollständig in Austenit verwandelt. Die durch den Laser bestrahlten Bereiche werden in einer bevorzugten Ausführungsform durch möglichst vertikal zur Bauteiloberfläche angeordnete Kanalwände exakt definiert.

Der erste Bereich beziehungsweise die ersten Bereiche werden daraufhin in der Behandlungsstation keiner weiteren besonderen Behandlung unterzogen, d.h. sie werden weder angeblasen noch über andere besonderen Maßnahmen beheizt oder gekühlt. Der beziehungsweise die ersten Bereiche kühlen in der Behandlungsstation beispielsweise über natürliche Konvektion und Abstrahlung langsam ab. Es hat sich als vorteilhaft erwiesen, wenn in der Behandlungsstation Maßnahmen für die Verringerung der Temperaturverluste des ersten beziehungsweise der ersten Bereiche getroffen sind. Solche Maßnahmen können beispielsweise das Anbringen von Wärmestrahlungsreflektoren und/oder das Isolieren von Oberflächen der Behandlungsstation im Bereich des ersten beziehungsweise der ersten Bereiche sein.

Der zweite Bereich beziehungsweise die zweiten Bereiche werden in der Behandlungsstation keiner besonderen Behandlung unterzogen, d.h. sie werden weder angeblasen noch über andere besonderen Maßnahmen beheizt oder gekühlt. Der beziehungsweise die zweiten Bereiche kühlen in der Behandlungsstation beispielsweise über natürliche Konvektion und Abstrahlung langsam ab. Es hat sich als vorteilhaft erwiesen, wenn in der Behandlungsstation Maßnahmen für die Verringerung der Temperaturverluste des zweiten beziehungsweise der zweiten Bereiche getroffen sind. Solche Maßnahmen können beispielsweise das Anbringen von Wärmestrahlungsreflektoren und/oder das Isolieren von Oberflächen der Behandlungsstation im Bereich des zweiten beziehungsweise der zweiten Bereiche sein.

Der zweite oder die zweiten Bereiche wurden während des Verfahrensablaufs nicht vollständig austenitisiert und weisen auch nach einem Abpressen in einem nachfolgenden Presshärteverfahren geringe Festigkeitswerte ähnlich den ursprünglichen Festigkeiten des unbehandelten Stahlbauteils auf.

In der Behandlungsstation werden der oder die dritten Bereiche zunächst beispielsweise mit Hilfe eines Hochleistungslasers innerhalb weniger Sekunden auf eine Temperatur oberhalb AC3 gebracht, damit sich das Gefüge möglichst vollständig in Austenit verwandelt. Die durch den Laser bestrahlten Bereiche werden in einer bevorzugten Ausführungsform durch möglichst vertikal zur Bauteiloberfläche angeordnete Kanalwände exakt definiert.

Sofort danach erfolgt eine möglichst rasche Abkühlung des dritten oder der dritten Bereiche innerhalb einer Behandlungszeit t₁₅₂. Die schnelle Abkühlung des dritten oder der dritten Bereiche erfolgt in einer bevorzugten Ausführungsform des Verfahrens durch Anblasen mit einem gasförmigen Fluid, beispielsweise Luft oder einem Schutzgas. Die Behandlungsstation weist dazu in einer vorteilhaften Ausführungsform eine Vorrichtung zum Anblasen des beziehungsweise der dritten Bereiche auf. Diese Vorrichtung kann beispielsweise eine oder mehrere Düsen aufweisen. In einer vorteilhaften Ausführungsform des Verfahrens erfolgt das Anblasen des dritten oder der dritten Bereiche durch Anblasen mit einem gasförmigen Fluid, wobei dem gasförmigen Fluid Wasser, beispielsweise in vernebelter Form, beigefügt ist. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den dritten Bereichen erhöht. Nach Ablauf der Behandlungszeit t₁₅₂ hat der dritte Bereich beziehungsweise haben die dritten Bereiche eine Abkühlstopptemperatur ϑ_{S} erreicht. Die Behandlungszeit t₁₅₂ bewegt sich dabei üblicherweise im Bereich weniger Sekunden.

Erfindungsgemäß werden die Bauteile nach wenigen Sekunden in der Behandlungsstation, die zudem über eine Positioniervorrichtung verfügen kann, um die genaue Positionierung der unterschiedlichen Bereiche zu gewährleisten, in einen zweiten Ofen befördert, die vorzugsweise keine speziellen Vorrichtungen zur unterschiedlichen Behandlung der verschiedenen Bereiche besitzt. Klar konturierte Abgrenzungen wurden bereits in der Behandlungsstation realisiert. In einer Ausführungsform wird lediglich eine Ofentemperatur ϑ₄, d.h. eine im Wesentlichen homogene Temperatur im gesamten Ofenraum, eingestellt, die unterhalb der Austenitisierungstemperatur AC3 liegt. Die Temperaturen der einzelnen Bereiche nähern sich einander an und durch den geringen Temperaturunterschied zwischen den Bereichen wird der Verzug der Bauteile minimiert. Möglichst geringe Spreizungen im Temperaturniveau des Bauteils wirken sich vorteilhaft bei der weiteren Verarbeitung in der Presse aus.

In einer weiteren vorteilhaften Ausführungsform des Verfahrens ist die Innentemperatur ϑ₄ im zweiten Ofen kleiner der AC3-Temperatur.

Vorteilhafterweise ist in einer Ausführungsform ein Durchlaufofen als erster Ofen vorgesehen. Durchlauföfen weisen in der Regel eine große Kapazität auf und sind für die Massenproduktion besonders gut geeignet, da sie sich ohne großen Aufwand beschicken und betreiben lassen. Aber auch ein Batchofen, beispielsweise ein Kammerofen, kann als erster Ofen eingesetzt werden.

Vorteilhafterweise ist in einer Ausführungsform der zweite Ofen ein Durchlaufofen.

Sind sowohl erster als auch zweiter Ofen als Durchlaufofen ausgeführt, können die notwendigen Verweilzeiten für die den oder die ersten und zweiten Bereiche in Abhängigkeit der Bauteillänge über die Einstellung der Fördergeschwindigkeit und der Auslegung der jeweiligen Ofenlänge realisiert werden. Eine Beeinflussung der Taktzeit der gesamten Produktionslinie mit Wärmebehandlungsvorrichtung und Presse für ein anschließendes Presshärten ist so vermeidbar.

In einer alternativen Ausführungsform ist der zweite Ofen ein Batchofen, beispielsweise ein Kammerofen.

In einer bevorzugten Ausführungsform weist die die Behandlungsstation eine Vorrichtung zum schnellen Aufheizen eines oder mehrerer dritter Bereiche des Stahlbauteils auf. In einer vorteilhaften Ausführungsform weist die Vorrichtung einen oder mehrere Hochleistungslaser zum Bestrahlen des oder der dritten Bereiche des Stahlbauteils auf. In einer bevorzugten Ausführungsform erfolgt eine klare Abgrenzung der Bereiche durch entsprechend ausgeformte Kanäle.

In einer bevorzugten Ausführungsform weist die die Behandlungsstation eine Vorrichtung zum schnellen Abkühlen eines oder mehrerer dritter Bereiche des Stahlbauteils auf. In einer vorteilhaften Ausführungsform weist die Vorrichtung eine Düse zum Anblasen des oder der dritten Bereiche des Stahlbauteils mit einem gasförmigen Fluid, beispielsweise Luft oder ein Schutzgas wie beispielsweise Stickstoff, auf. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den dritten Bereichen erhöht.

In einer weiteren Ausführungsform wird der dritte beziehungsweise werden die dritten Bereiche über Wärmeleitung und Kontaktkühlung, beispielsweise durch das Inkontaktbringen mit einem Stempel oder mehreren Stempeln gekühlt, der beziehungsweise die eine niedrigere Temperatur als das Stahlbauteil aufweist oder aufweisen. Dazu kann der Stempel aus einem gut wärmeleitenden Werkstoff hergestellt sein und / oder direkt oder indirekt temperiert sein. Auch eine Kombination der Kühlungsarten ist denkbar.

Mit dem erfindungsgemäßen Verfahren kann Stahlbauteilen mit jeweils einem oder mehreren ersten, zweiten und/oder dritten Bereichen, die auch komplex geformt sein können, wirtschaftlich ein entsprechendes Temperaturprofil aufgeprägt werden, da die unterschiedlichen Bereiche konturscharf sehr schnell auf die notwendigen Prozesstemperaturen gebracht werden können.

Erfindungsgemäß ist es mit dem gezeigten Verfahren möglich, nahezu beliebig viele der drei unterschiedlichen Bereiche einzustellen, wobei verschiedene dritte Bereiche untereinander zudem noch, falls erforderlich, verschiedene Festigkeitswerte erreichen können.

Auch ist die gewählte Geometrie der Teilbereiche frei wählbar. Punkt- oder linienförmige Bereiche sind ebenso wie z.B. großflächige Bereiche darstellbar. Auch die Lage der Bereiche ist unerheblich. Die einzelnen Bereiche können vollständig von anderen Bereichen umschlossen sein, oder sich am Rand des Stahlbauteils befinden. Selbst eine vollflächige Behandlung ist denkbar. Eine besondere Orientierung des Stahlbauteils zur Durchlaufrichtung ist zum Zwecke des erfindungsgemäßen Verfahrens zur gezielten bauteilzonenindividuellen Wärmebehandlung eines Stahlbauteils nicht erforderlich. Eine Begrenzung der Anzahl der gleichzeitig behandelten Stahlbauteile ist allenfalls durch das Presshärtewerkzeug oder die Fördertechnik der gesamten Wärmebehandlungsvorrichtung gegeben. Die Anwendung des Verfahrens auf bereits vorgeformte Stahlbauteile ist ebenfalls möglich. Durch die dreidimensional ausgeformten Oberflächen bereits vorgeformter Stahlbauteile ergibt sich lediglich ein höherer konstruktiver Aufwand zur Darstellung der Gegenflächen.

Weiterhin ist es vorteilhaft, dass auch bereits vorhandene Wärmebehandlungsanlangen auf das erfindungsgemäße Verfahren adaptiert werden können. Hierzu muss bei einer konventionellen Wärmebehandlungsvorrichtung mit nur einem Ofen hinter diesem nur die Behandlungsstation und der zweite Ofen installiert werden. Je nach Ausgestaltung des vorhandenen Ofens ist es auch möglich, diesen zu teilen, so dass aus dem ursprünglichen einen Ofen der erste und der zweite Ofen entstehen.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 eine typische Temperaturkurve bei der Wärmebehandlung eines Stahlbauteils mit einem ersten, zweiten und einem dritten Bereich
Fig. 2 eine erfindungsgemäß einsetzbare thermische Wärmebehandlungsvorrichtung in einer Draufsicht als Schemazeichnung
Fig. 3 eine weitere erfindungsgemäß einsetzbare thermische Wärmebehandlungsvorrichtung in einer Draufsicht als Schemazeichnung
Fig. 4 eine weitere erfindungsgemäß einsetzbare thermische Wärmebehandlungsvorrichtung in einer Draufsicht als Schemazeichnung
Fig. 5 eine weitere erfindungsgemäß einsetzbare thermische Wärmebehandlungsvorrichtung in einer Draufsicht als Schemazeichnung
Fig. 6 eine weitere erfindungsgemäß einsetzbare thermische Wärmebehandlungsvorrichtung in einer Draufsicht als Schemazeichnung.
Fig. 7 eine weitere erfindungsgemäß einsetzbare thermische Wärmebehandlungsvorrichtung in einer Draufsicht als Schemazeichnung

In der **Fig. 1** ist eine typische Temperaturkurve bei der Wärmebehandlung eines Stahlbauteils 200 mit einem ersten Bereich 210,-einem zweiten Bereich 220 und einem dritten Bereich 230 gemäß dem erfinderischen Verfahren. Die jeweiligen Bereiche können mehrfach vorhanden sein, d.h. es kann mehrere erste Bereiche 210, mehrere zweite Bereiche 220 und mehrere dritte Bereiche 230 vorhanden sein, wobei beliebige Kombinationen der Bereichsanzahlen möglich sind. Das Stahlbauteil 200 wird im ersten Ofen 110 gemäß des schematisch eingezeichneten Temperaturlaufs ϑ_{200,110} während der Verweilzeit t₁₁₀ auf eine Temperatur unterhalb der AC3-Temperatur aufgeheizt. Anschließend wird das Stahlbauteil 200 mit einer Transferzeit t₁₂₁ in die Behandlungsstation 150 transferiert. Dabei verliert das Stahlbauteil Wärme. In der Behandlungsstation wird ein erster Bereich 210 und ein dritter Bereich 230 des Stahlbauteils 200 mittels Laserstrahlung schnell über Austenitisierungstemperatur AC3 aufgeheizt, wobei der zweite Bereich 220 gemäß des eingezeichneten Verlaufs ϑ_{220,151} beziehungsweise ϑ_{220,152} an Wärme verliert. Dies geschieht innerhalb weniger Sekunden. Sogleich anschließend wird der dritte Bereich 230 gemäß dem eingezeichneten Temperaturverlauf ϑ_{230, 152} auf die gewünschte Abkühlstopptemperatur ϑ_{S} schnell abgekühlt. Dabei kann die Abkühlstopptemperatur ϑ_{S} zwischen den einzelnen Teilflächen der dritten Bereiche 230 unterschiedlich sein, sofern innerhalb eines Bauteils variable Materialeigenschaften der dritten Bereiche 230 gewünscht sind. Die schnelle Abkühlung des dritten Bereichs 230 kann beispielsweise durch Anblasen mit einem gasförmigen Fluid erfolgen.

Das Anblasen endet nach Ablauf der Abkühlzeit t₁₅₂, die in Abhängigkeit der Dicke des Stahlbauteils 200 nur einige wenige Sekunden beträgt. Der dritte Bereich 230 hat nun die Abkühlstopptemperatur ϑ_{S} erreicht. Zeitgleich ist auch die Temperatur des ersten Bereichs 210 und auch des zweiten Bereiches 220 in der Behandlungsstation 150 gemäß des eingezeichneten Temperaturverlaufs ϑ_{210,152} beziehungsweise ϑ_{220,151}, ϑ_{220,152} gefallen.

Nach Ablauf der Verweilzeit t₁₅₀ in der Behandlungsstation 150 wird das Stahlbauteil 200 während der Transferzeit t₁₂₂ in den zweiten Ofen 130 transferiert. Im zweiten Ofen 130 verändert sich die Temperatur des ersten Bereichs 210 des Stahlbauteils 200 gemäß dem schematisch eingezeichneten Temperaturverlauf ϑ_{210,130} während der Verweilzeit t₁₃₀. Auch die Temperatur des zweiten Bereichs 220 des Stahlbauteils 200 verhält sich gemäß dem eingezeichneten Temperaturverlauf ϑ_{220,130} während der Verweilzeit t₁₃₀, wobei sie die AC3-Temperatur nicht erreichen. Auch die Temperatur des dritten Bereichs 230 des Stahlbauteils 200 verhält sich gemäß dem eingezeichneten Temperaturverlauf ϑ_{230,130} während der Verweilzeit t₁₃₀, ohne die AC3-Temperatur zu erreichen.

Der zweite Ofen 130 verfügt über keine speziellen Vorrichtungen zur unterschiedlichen Behandlung der verschiedenen Bereiche 210, 220, 230. Es wird lediglich eine Ofentemperatur ϑ₄, d.h. eine im Wesentlichen homogene Temperatur ϑ₄ im gesamten Innenraum des zweiten Ofens 130 eingestellt, die unterhalb der Austenitisierungstemperatur AC3 liegt.

Anschließend kann das Stahlbauteil während einer Transferzeit t₁₄₀ in ein Presshärtewerkzeug 160, das in einer nicht gezeigten Presse eingebaut ist, transferiert werden.

Zwischen den Bereichen 210, 220, 230 sind klar konturierte Abgrenzungen realisierbar und durch den geringen Temperaturunterschied wird der Verzug des Stahlbauteils 200 minimiert. Geringe Spreizungen im Temperaturniveau des Stahlbauteils 200 wirken sich vorteilhaft bei der weiteren Verarbeitung in dem Presshärtewerkzeug 160 aus. Die notwendige Verweilzeit t₁₃₀ des Stahlbauteils 200 im zweiten Ofen 130 kann in Abhängigkeit von der Länge des Stahlbauteils 200 über die Einstellung der Fördergeschwindigkeit und die Auslegung der Länge des zweiten Ofens 130 realisiert werden. Eine Beeinflussung der Taktzeit der Wärmebehandlungsvorrichtung 100 wird so minimiert, sie kann sogar gänzlich vermieden werden.

**Fig. 2** zeigt eine erfindungsgemäß einsetzbare Wärmebehandlungsvorrichtung 100 in 90°-Anordnung. Die Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 140, die mit einer Positioniervorrichtung (nicht gezeigt) ausgerüstet ist. Die Hauptdurchflussrichtung knickt nun um im Wesentlichen 90° ab, um ein Presshärtewerkzeug 160 in einer Presse (nicht gezeigt) folgen zu lassen, in dem das Stahlbauteil 200 pressgehärtet wird. In Achsrichtung des ersten Ofens 110 und des zweiten Ofens 130 ist ein Behälter 161 angeordnet, in den Ausschussteile verbracht werden können. Der erste Ofen 110 und der zweite Ofen 130 sind bei dieser Anordnung bevorzugt als Durchlauföfen, beispielsweise Rollenherdöfen, ausgeführt.

**Fig. 3** zeigt eine erfindungsgemäß einsetzbare Wärmebehandlungsvorrichtung 100 in gerader Anordnung. Die Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 140, die mit einer Positioniervorrichtung (nicht gezeigt) ausgerüstet ist. Weiter folgt in nun weiter gerader Hauptdurchflussrichtung ein Presshärtewerkzeug 160 in einer Presse (nicht gezeigt), in dem das Stahlbauteil 200 pressgehärtet wird. Im Wesentlich in 90° zu der Entnahmestation 131 ist ein Behälter 161 angeordnet, in den Ausschussteile verbracht werden können. Der erste Ofen 110 und der zweite Ofen 130 sind bei dieser Anordnung ebenfalls bevorzugt als Durchlauföfen, beispielsweise Rollenherdöfen, ausgeführt.

**Fig. 4** zeigt eine weitere Variante einer erfindungsgemäße einsetzbaren Wärmebehandlungsvorrichtung 100. Die Wärmebehandlungsvorrichtung 100 weist wieder eine Beladungsstation 101 auf, über die Stahlbauteile dem ersten Ofen 110 zugeführt werden. Der erste Ofen 110 ist bei dieser Ausführung wieder vorzugsweise als Durchlaufofen ausgebildet. Weiterhin weist die Wärmebehandlungsvorrichtung 100 die Behandlungsstation 150 auf, die in dieser Ausführungsform mit einer Entnahmestation 131 kombiniert ist. Die Entnahmestation 140 kann beispielsweise über eine Greifvorrichtung (nicht gezeigt) verfügen. In der Entnahmestation 140 werden beispielsweise mittels der Greifvorrichtung die Stahlbauteile 200 aus dem ersten Ofen 110 entnommen. Die Wärmebehandlung des zweiten beziehungsweise der zweiten Bereiche 220 und/oder dem dritten beziehungsweise der dritten Bereiche 230 wird durchgeführt und das Stahlbauteil beziehungsweise die Stahlbauteile 200 werden in einen im Wesentlichen um 90° zur Achse des ersten Ofens 110 angeordneten zweiten Ofen 130 einlegt. Dieser zweite Ofen 130 ist in dieser Ausführungsform vorzugsweise als Kammerofen, beispielsweise mit mehreren Kammern, vorgesehen. Nach Ablauf der Verweilzeit t₁₃₀ der Stahlbauteile 200 im zweiten Ofen 130 werden die Stahlbauteile 200 über die Entnahmestation 140 aus dem zweiten Ofen 130 entnommen und in ein gegenüberliegendes, in eine Presse (nicht gezeigt) eingebautes Presshärtewerkzeug 160 eingelegt. Dazu kann die Entnahmestation 140 über eine Positioniereinrichtung (nicht gezeigt) verfügen. In Achsrichtung des ersten Ofens 110 ist in Hauptdurchflussrichtung D hinter der Entnahmestation 140 ein Behälter 161 angeordnet, in den Ausschussteile verbracht werden können. Die Hauptdurchflussrichtung D beschreibt bei dieser Ausführungsform eine Umlenkung von im Wesentlichen 90°. In dieser Ausführungsform ist kein zweites Positioniersystem für die Behandlungsstation 150 erforderlich. Darüber hinaus ist diese Ausführungsform vorteilhaft, wenn in Achsrichtung des ersten Ofens 110 nicht ausreichend Platz beispielsweise in einer Produktionshalle zur Verfügung steht. Die Wärmebehandlung des ersten beziehungsweise der ersten Bereiche 210 und des beziehungsweise der dritten Bereiche 230 des Stahlbauteils 200 kann bei dieser Ausführungsform auch zwischen Entnahmestation 140 und zweiten Ofen 130 erfolgen, so dass es keiner ortsfesten Behandlungsstation 150 bedarf. Beispielsweise kann die Behandlungsstation 150 in die Greifvorrichtung integriert sein. Die Entnahmestation140 sorgt für den Transfer des Stahlbauteils 200 von dem ersten Ofen 110 in den zweiten Ofen 130 und in das Presshärtewerkzeug 160 beziehungsweise in den Behälter 161.

Auch bei dieser Ausführungsform kann die Position von Presshärtewerkzeug 160 und Behälter 161 vertauscht werden, wie in Fig. 5 zu sehen. Die Hauptdurchflussrichtung D beschreibt bei dieser Ausführungsform zwei Umlenkungen von im Wesentlichen 90°.

Ist der Platz für die Aufstellung der Wärmebehandlungsvorrichtung beschränkt, bietet sich eine Wärmebehandlungsvorrichtung gemäß Fig. 6 an: Im Vergleich zu der in Fig. 4 gezeigten Ausführungsform ist der zweite Ofen 130 in eine zweite Ebene oberhalb des ersten Ofens 110 versetzt. Auch bei dieser Ausführungsform kann die Behandlung des beziehungsweise der ersten Bereiche 210 und des beziehungsweise der dritten Bereiche 230 des Stahlbauteils 200 ebenfalls zwischen Entnahmestation 140 und zweiten Ofen 130 erfolgen, so dass es keiner ortsfesten Behandlungsstation 150 bedarf. Erneut ist es vorteilhaft, den ersten Ofen 110 als Durchlaufofen und den zweiten Ofen 130 als Kammerofen, eventuell mit mehreren Kammern auszuführen.

In Fig. 7 schließlich ist eine letzte Ausführungsform der erfindungsgemäß einsetzbaren Wärmebehandlungsvorrichtung schematisch gezeigt. Im Vergleich zu der in Fig. 6 gezeigten Ausführungsform sind die Positionen von Presshärtewerkzeug 160 und Behälter 161 vertauscht.

### Bezugszeichenliste:

- 100: Wärmebehandlungsvorrichtung
- 101: Beladungsstation
- 110: Erster Ofen
- 130: Zweiter Ofen
- 140: Entnahmestation
- 150: Behandlungsstation
- 151: Hochleistungslaser
- 152: Abkühleinrichtung
- 160: Presshärtewerkzeug
- 161: Behälter
- 200: Stahlbauteil
- 210: Erster Bereich
- 220: Zweiter Bereich
- 230: Dritter Bereich
- D: Hauptdurchflussrichtung
- t₁₁₀: Verweilzeit im ersten Ofen
- t₁₂₁: Transferzeit Stahlbauteil in Behandlungsstation
- t₁₂₂: Transferzeit Stahlbauteil in zweiten Ofen
- t₁₃₀: Verweilzeit im zweiten Ofen
- t₁₄₀: Transferzeit Stahlbauteil in Presshärtewerkzeug
- t₁₅₀: Verweilzeit in Behandlungsstation
- t₁₅₁: Aufheizzeit in Behandlungsstation
- t₁₅₂: Abkühlzeit in Behandlungsstation
- t₁₆₀: Verweilzeit im Presshärtewerkzeug
- ϑ_{S}: Abkühlstopptemperatur
- ϑ₃: Innentemperatur des ersten Ofens
- ϑ₄: Innentemperatur des zweiten Ofens
- ϑ_{200,110}: Temperaturverlauf des Stahlbauteils im ersten Ofen
- ϑ_{210,151}: Temperaturverlauf des ersten Bereichs des Stahlbauteils in der Behandlungsstation während des Aufheizens
- ϑ_{220,151}: Temperaturverlauf des zweiten Bereichs des Stahlbauteils in der Behandlungsstation
- ϑ_{220,152}: Temperaturverlauf des zweiten Bereichs des Stahlbauteils in der Behandlungsstation
- ϑ_{230,152}: Temperaturverlauf des dritten Bereichs des Stahlbauteils in der Behandlungsstation während des Abkühlens
- ϑ_{210,130}: Temperaturverlauf des ersten Bereichs des Stahlbauteils im zweiten Ofen
- ϑ_{220,130}: Temperaturverlauf des zweiten Bereichs des Stahlbauteils im zweiten Ofen
- ϑ_{230,130}: Temperaturverlauf des dritten Bereichs des Stahlbauteils im zweiten Ofen
- ϑ_{200,160}: Temperaturverlauf des Stahlbauteils in dem Presshärtewerkzeug

## Patentansprüche

1. Verfahren zur gezielten bauteilzonenindividuellen Wärmebehandlung eines Stahlbauteils (200), wobei in dem Stahlbauteil (200) in einem oder mehreren ersten Bereichen (210) ein vorrangig austenitisches Gefüge eingestellt wird, aus dem durch Abschrecken ein mehrheitlich martensitisches Gefüge darstellbar ist, und in einem oder mehreren zweiten Bereichen (220) ein mehrheitlich ferritisch-perlitisches Gefüge eingestellt wird,
wobei weiterhin in dem Stahlbauteil (200) in einem oder mehreren dritten Bereichen (230) ein mehrheitlich bainitisches Gefüge eingestellt wird, wobei das Stahlbauteil (200) zunächst in einem ersten Ofen (110) auf eine Temperatur unterhalb der AC3-Temperatur aufgeheizt wird, das Stahlbauteil (200) anschließend in eine Behandlungsstation (150) transferiert wird, wobei es während des Transfers abkühlen kann, und in der Behandlungsstation (150) die ein oder mehreren ersten Bereiche (210) und die ein oder mehreren dritten Bereiche (230) des Stahlbauteils (200) innerhalb einer Verweilzeit t₁₅₁ auf eine Temperatur oberhalb der AC3-Temperatur aufgeheizt werden, wobei anschließend der oder die dritten Bereiche (230) des Stahlbauteils (200) auf die Abkühlstopptemperatur ϑ_{S} abgekühlt werden und wobei anschließend das Stahlbauteil (200) in einen zweiten Ofen (130) transferiert wird, in dem das Stahlbauteil (200) für eine Verweilzeit (t₁₃₀) bei einer Temperatur unterhalb der Austenitisierungstemperatur verbleibt, bis ausreichend bainitisches Gefüge in dem oder den dritten Bereichen (230) ausgebildet wurde.

2. Verfahren nach Anspruch 1,
wobei die Wärmezufuhr im zweiten Ofen (130) über Wärmestrahlung erreicht wird.

3. Verfahren nach Anspruch 1 oder 2,
wobei die ein oder mehreren ersten Bereiche (210) des Stahlbauteils (200) in der Behandlungsstation (150) innerhalb einer Verweilzeit t₁₅₁ mit Hilfe eines Hochleistungslasers auf eine Temperatur oberhalb der Austenitisierungstemperatur gebracht werden.

4. Verfahren nach einem der vorherigen Ansprüche,
wobei der oder die dritten Bereiche (230) des Stahlbauteils (200) in der Behandlungsstation (150) innerhalb einer Verweilzeit t₁₅₁ mit Hilfe eines Hochleistungslasers auf eine Temperatur oberhalb der Austenitisierungstemperatur gebracht werden.

5. Verfahren nach einem der vorherigen Ansprüche,
wobei der oder die dritten Bereiche (230) des Stahlbauteils (200) in der Behandlungsstation (150) innerhalb einer Verweilzeit t₁₅₂ zur Abkühlung mit einem gasförmigen Fluid angeblasen werden.

6. Verfahren nach Anspruch 5,
wobei das gasförmige Fluid Wasser enthält.

7. Verfahren nach einem der vorherigen Ansprüche,
wobei der oder die dritten Bereiche (230) des Stahlbauteils (200) in der Behandlungsstation (150) innerhalb einer Verweilzeit t₁₅₂ zur Abkühlung mit einem Stempel in Kontakt gebracht werden, wobei der Stempel eine kleinere Temperatur aufweist als der oder die dritten Bereiche (230).

8. Verfahren nach einem der vorherigen Ansprüche,
wobei die Innentemperatur ϑ₄ im zweiten Ofen (130) kleiner der AC3-Temperatur ist.

## Claims

1. Method for targetedly heat-treating individual zones of a steel component (200), wherein in one or more first regions (210) of the steel component (200) a primarily austenitic structure is established, from which a predominantly martensitic structure is producible by quenching, and in one or more second regions (220) a predominantly ferritic-pearlitic structure is established, wherein further in one or more third regions (230) of the steel component (200) a predominantly bainitic structure is established, wherein the steel component (200) is first heated in a first furnace (110) to a temperature below the AC3 temperature, the steel component (200) is then transferred to a treatment station (150), and is able to cool down during the transfer, and in the treatment station (150) the one or more first regions (210) and the one or more third regions (230) of the steel component (200) are heated to a temperature above the AC3 temperature within a dwell time t₁₅₁, wherein the third region or regions (230) of the steel component (200) are then cooled to the cooling stop temperature ϑₛ, and wherein the steel component (200) is then transferred to a second furnace (130) in which the steel component (200) remains at a temperature below the austenitizing temperature for a dwell time (t₁₃₀) until sufficient bainitic structure has been formed in the third region or regions (230).

2. Method according to Claim 1, wherein heat is supplied in the second furnace (130) via thermal radiation.

3. Method according to Claim 1 or 2, wherein, in the treatment station (150), the one or more first regions (210) of the steel component (200) are brought to a temperature above the austenitizing temperature within a dwell time t₁₅₁ by means of a high-power laser.

4. Method according to any of the preceding claims, wherein, in the treatment station (150), the third region or regions (230) of the steel component (200) are brought to a temperature above the austenitizing temperature within a dwell time t₁₅₁ by means of a high-power laser.

5. Method according to any of the preceding claims, wherein, in the treatment station (150), a gaseous fluid is blown against the third region or regions (230) of the steel component (200) within a dwell time t₁₅₂ for cooling.

6. Method according to Claim 5, wherein the gaseous fluid contains water.

7. Method according to any of the preceding claims, wherein, in the treatment station (150), the third region or regions (230) of the steel component (200) are brought into contact with a punch within a dwell time t₁₅₂ for cooling, the punch having a lower temperature than the third region or regions (230).

8. Method according to any of the preceding claims, wherein the internal temperature ϑ₄ in the second furnace (130) is lower than the AC3 temperature.

## Revendications

1. Procédé de traitement thermique ciblé d'un élément de construction en acier (200) dans des zones individuelles de l'élément de construction, dans l'élément de construction en acier (200) une structure prioritairement austénitique, à partir de laquelle une structure majoritairement martensitique peut être produite par trempe, étant définie dans une ou plusieurs premières zones (210) et une structure majoritairement ferritique-perlitique étant définie dans une ou plusieurs deuxième zones (220), une structure majoritairement bainitique étant également définie dans l'élément de construction en acier (200) dans une ou plusieurs troisièmes zones (230), l'élément de construction en acier (200) étant d'abord chauffé dans un premier four (110) à une température inférieure à la température AC3, l'élément de construction en acier (200) étant ensuite transféré dans une station de traitement (150), ledit élément de construction en acier pouvant refroidir pendant le transfert et, dans la station de traitement (150), les une ou plusieurs premières zones (210) et les une ou plusieurs troisièmes zones (230) de l'élément de construction en acier (200) étant chauffé pendant un temps de séjour t₁₅₁ à une température au-dessus de la température AC3, les une ou plusieurs troisièmes zones (230) de l'élément de construction en acier (200) étant ensuite refroidies à la température d'arrêt de refroidissement ∂s et l'élément de construction en acier (200) étant ensuite transféré dans un deuxième four (130) dans lequel l'élément de construction en acier (200) reste pendant un temps de séjour (t₁₃₀) à une température inférieure à la température d'austénitisation jusqu'à ce qu'une structure bainitique suffisante dans les une ou plusieurs troisièmes zones (230) ait été formée.

2. Procédé selon la revendication 1, l'apport de chaleur dans le deuxième four (130) étant effectué par rayonnement thermique.

3. Procédé selon la revendication 1 ou 2, les une ou plusieurs premières zones (210) de l'élément de construction en acier (200) étant portées, dans la station de traitement (150), à une température supérieure à la température d'austénitisation pendant un temps de séjour t₁₅₁ à l'aide d'un laser à haute puissance.

4. Procédé selon l'une des revendications précédentes, les une ou plusieurs troisièmes zones (230) de l'élément de construction en acier (200) étant portées, dans la station de traitement (150), à une température supérieure à la température d'austénitisation pendant un temps de séjour t₁₅₁ à l'aide d'un laser à haute puissance.

5. Procédé selon l'une des revendications précédentes, les une ou plusieurs troisièmes zones (230) de l'élément de construction en acier (200) étant soumises, dans la station de traitement (150), à un soufflage avec un fluide gazeux pendant un temps de séjour t₁₅₂ afin d'effectuer le refroidissement.

6. Procédé selon la revendication 5, le fluide gazeux contenant de l'eau.

7. Procédé selon l'une des revendications précédentes, les une ou plusieurs troisièmes zones (230) de l'élément de construction en acier (200) étant mises en contact, dans la station de traitement (150), avec un poinçon pendant un temps de séjour t₁₅₂ afin d'effectuer le refroidissement, le tampon ayant une température inférieure à celle des une ou plusieurs troisièmes zones (230).

8. Procédé selon l'une des revendications précédentes, la température intérieure ∂₄ dans le deuxième four (130) étant inférieure à la température AC3.
